# EUROPÄISCHE PATENTSCHRIFT

(11) **EP 2 392 424 B1**
(45) Veröffentlichungstag und Bekanntmachung des Hinweises auf die Patenterteilung: **06.11.2019**
(21) Anmeldenummer: 11006910.1
(22) Anmeldetag: 02.09.2005
(51) Int. Cl.: B22C 1/18

(54) **Verfahren zur Herstellung von Giessformen für die Metallverarbeitung, Giessformen hergestellt nach dem Verfahren und deren Verwendung**
Method for producing casting moulds for metal processing, casting moulds produced according to the method and the use of same
Procédé de fabrication de moules pour le traitement du métal, moules fabriqués selon ce procédé et leur utilisation

(30) Priorität: 02.09.2004 DE 102004042535
(43) Veröffentlichungstag der Anmeldung: 07.12.2011
(62) Teilanmeldung aus: 05783967.2
(73) Patentinhaber: ASK Chemicals GmbH, 40721 Hilden (DE)
(72) Erfinder: Weicker, Günter, 42695 Solingen (DE); Koch, Diether, 40822 Mettmann (DE); Müller, Jens, 42781 Haan (DE); Skerdl, Udo, 56170 Bendorf (DE); Rehse, Henning, 42929 Wermelskirchen (DE); Gienic, Anton, 40721 Hilden (DE); Stötzel, Reinhard, 46325 Borken (DE); Dünnwald, Thomas, 50733 Köln (DE)
(74) Vertreter: Müller Schupfner & Partner Patent- und Rechtsanwaltspartnerschaft mbB

(56) Entgegenhaltungen:
- EP-A- 1 095 719
- WO-A-00/71281
- WO-A-95/26321
- DE-A1- 19 925 167
- JP-A- 6 063 683
- JP-A- 7 303 935
- JP-A- 51 035 621
- JP-A- 51 049 121
- JP-A- 52 138 434
- JP-A- 52 146 720
- STRUMPS E: "JAHRESUBERSICHT FORMSTOFFE (30. FOLGE). UBERZUGSSTOFFE; VOLLFORMGIESSVERFAHREN TEIL 2. FORMVERFAHREN MIT NICHT TONGEBUNDENEN FORMSTOFFEN;", GIESSEREI, GIESSEREI VERLAG, DUSSELDORF, DE, Bd. 80, Nr. 18, 20. September 1993 (1993-09-20), Seiten 634-636, XP000411967, ISSN: 0016-9765
- LEMON P: "MODERN SAND BINDERS -A REVIEW", FOUNDRY TRADE JOURNAL, INSTITUTE OF CAST METALS ENGINEERS, WEST BROMWICH, GB, Bd. 163, Nr. 3403, 8. Dezember 1989 (1989-12-08), Seiten 922-924,926, XP000103750, ISSN: 0015-9042

## Beschreibung

Die Erfindung betrifft ein Verfahren zur Herstellung von Gießformen für die Metallverarbeitung, welche mindestens einen rieselfähigen feuerfesten Formgrundstoff sowie ein auf Wasserglas basierendes Bindemittel umfasst. Weiter betrifft die Erfindung ein Verfahren zur Herstellung von Gießformen für die Metallverarbeitung unter Verwendung der Formstoffmischung sowie eine mit dem Verfahren erhaltene Gießform.

Gießformen für die Herstellung von Metallkörpern werden im Wesentlichen in zwei Ausführungen hergestellt. Eine erste Gruppe bilden die so genannten Kerne oder Formen. Aus diesen wird die Gießform zusammengesetzt, welche im Wesentlichen die Negativform des herzustellenden Gussstücks darstellt. Eine zweite Gruppe bilden Hohlkörper, sog. Speiser, welche als Ausgleichsreservoir wirken. Diese nehmen flüssiges Metall auf, wobei durch entsprechende Maßnahmen dafür gesorgt wird, dass das Metall länger in der flüssigen Phase verbleibt, als das Metall, das sich in der die Negativform bildenden Gießform befindet. Erstarrt das Metall in der Negativform, kann flüssiges Metall aus dem Ausgleichsreservoir nachfließen, um die beim Erstarren des Metalls auftretende Volumenkontraktion auszugleichen.

Gießformen bestehen aus einem feuerfesten Material, beispielsweise Quarzsand, dessen Körner nach dem Ausformen der Gießform durch ein geeignetes Bindemittel verbunden werden, um eine ausreichende mechanische Festigkeit der Gießform zu gewährleisten. Für die Herstellung von Gießformen verwendet man also einen feuerfesten Formgrundstoff, welcher mit einem geeigneten Bindemittel behandelt wurde. Der feuerfeste Formgrundstoff liegt bevorzugt in einer rieselfähigen Form vor, so dass er in eine geeignete Hohlform eingefüllt und dort verdichtet werden kann. Durch das Bindemittel wird ein fester Zusammenhalt zwischen den Partikeln des Formgrundstoffs erzeugt, so dass die Gießform die erforderliche mechanische Stabilität erhält.

Gießformen müssen verschiedene Anforderungen erfüllen. Beim Gießvorgang selbst müssen sie zunächst eine ausreichende Stabilität und Temperaturbeständigkeit aufweisen, um das flüssige Metall in die aus einem oder mehreren Gieß(teil)formen gebildete Hohlform aufzunehmen. Nach Beginn des Erstarrungsvorgangs wird die mechanische Stabilität der Gießform durch eine erstarrte Metallschicht gewährleistet, die sich entlang der Wände der Hohlform ausbildet. Das Material der Gießform muss sich nun unter dem Einfluss der vom Metall abgegebenen Hitze in der Weise zersetzen, dass es seine mechanische Festigkeit verliert, also der Zusammenhalt zwischen einzelnen Partikeln des feuerfesten Materials aufgehoben wird. Dies wird erreicht, indem sich beispielsweise das Bindemittel unter Hitzeeinwirkung zersetzt. Nach dem Abkühlen wird das erstarrte Gussstück gerüttelt, wobei im Idealfall das Material der Gießformen wieder zu einem feinen Sand zerfällt, der sich aus den Hohlräumen der Metallform ausgießen lässt.

Zur Herstellung der Gießformen können sowohl organische als auch anorganische Bindemittel eingesetzt werden, deren Aushärtung jeweils durch kalte oder heiße Verfahren erfolgen kann. Als kalte Verfahren bezeichnet man dabei Verfahren, welche im Wesentlichen bei Raumtemperatur ohne Erhitzen der Gießform durchgeführt werden. Die Aushärtung erfolgt dabei meist durch eine chemische Reaktion, die beispielsweise dadurch ausgelöst wird, dass ein Gas als Katalysator durch die zu härtende Form geleitet wird. Bei heißen Verfahren wird die Formstoffmischung nach der Formgebung auf eine ausreichend hohe Temperatur erhitzt, um beispielsweise das im Bindemittel enthaltene Lösungsmittel auszutreiben oder um eine chemische Reaktion zu initiieren, durch welche das Bindemittel beispielsweise durch Vernetzen ausgehärtet wird.

Gegenwärtig werden für die Herstellung von Gießformen vielfach solche organischen Bindemittel eingesetzt, bei denen die Härtungsreaktion durch einen gasförmigen Katalysator beschleunigt wird oder die durch Reaktion mit einem gasförmigen Härter ausgehärtet werden. Diese Verfahren werden als "Cold-Box"-Verfahren bezeichnet.

Ein Beispiel für die Herstellung von Gießformen unter Verwendung organischer Bindemittel ist das so genannte Ashland-Cold-Box-Verfahren. Es handelt sich dabei um ein Zweikomponenten-System. Die erste Komponente besteht aus der Lösung eines Polyols, meistens eines Phenolharzes. Die zweite Komponente ist die Lösung eines Polyisocyanates. So werden gemäß der US 3,409,579 A die beiden Komponenten des Polyurethanbinders zur Reaktion gebracht, indem nach der Formgebung ein gasförmiges tertiäres Amin durch das Gemisch aus Formgrundstoff und Bindemittel geleitet wird. Bei der Aushärtereaktion von Polyurethanbindern handelt es sich um eine Polyaddition, d.h. eine Reaktion ohne Abspaltung von Nebenprodukten, wie z.B. Wasser. Zu den weiteren Vorteilen dieses Cold-Box-Verfahrens gehören gute Produktivität, Maßgenauigkeit der Gießformen sowie gute technische Eigenschaften, wie die Festigkeit der Gießformen, die Verarbeitungszeit des Gemisches aus Formgrundstoff und Bindemittel, usw.

Zu den heißhärtenden organischen Verfahren gehört das Hot-Box-Verfahren auf Basis von Phenol- oder Furanharzen, das Warm-Box-Verfahren auf Basis von Furanharzen und das Croning-Verfahren auf Basis von Phenol-Novolak-Harzen. Beim Hot-Box- sowie beim Warm-Box-Verfahren werden flüssige Harze mit einem latenten, erst bei erhöhter Temperatur wirksamen Härter zu einer Formstoffmischung verarbeitet. Beim Croning-Verfahren werden Formgrundstoffe, wie Quarz, Chromerz-, Zirkonsande, etc. bei einer Temperatur von ca. 100 bis 160°C mit einem bei dieser Temperatur flüssigen Phenol-Novolak-Harz umhüllt. Als Reaktionspartner für die spätere Aushärtung wird Hexamethylentetramin zugegeben. Bei den oben genannten heißhärtenden Technologien findet die Formgebung und Aushärtung in beheizbaren Werkzeugen statt, die auf eine Temperatur von bis zu 300°C aufgeheizt werden. Unabhängig vom Aushärtemechanismus ist allen organischen Systemen gemeinsam, dass sie sich beim Einfüllen des flüssigen Metalls in die Gießform thermisch zersetzen und dabei Schadstoffe, wie z.B. Benzol, Toluol, Xylole, Phenol, Formaldehyd und höhere, teilweise nicht identifizierte Crackprodukte freisetzen können. Es ist zwar durch verschiedene Maßnahmen gelungen, diese Emissionen zu minimieren, völlig vermeiden lassen sie sich bei organischen Bindemitteln jedoch nicht. Auch bei anorganisch-organischen Hybridsystemen, die, wie die z.B. beim Resol-CO₂-Verfahren eingesetzten Bindemittel, einen Anteil an organischen Verbindungen enthalten, treten solche unerwünschten Emissionen beim Gießen der Metalle auf.

Um die Emission von Zersetzungsprodukten während des Gießvorgangs zu vermeiden, müssen Bindemittel verwendet werden, die auf anorganischen Materialien beruhen bzw. die höchstens einen sehr geringen Anteil an organischen Verbindungen enthalten. Solche Bindemittelsysteme sind bereits seit längerem bekannt. Es sind Bindemittelsysteme entwickelt worden, welche sich durch Einleitung von Gasen aushärten lassen. Ein derartiges System ist beispielsweise in der GB 782 205 beschrieben, in welcher ein Alkaliwasserglas als Bindemittel verwendet wird, das durch Einleitung von CO₂ ausgehärtet werden kann. In der DE 199 25 167 wird eine exotherme Speisermasse beschreiben, die ein Alkalisilikat als Bindemittel enthält. Ferner sind Bindemittelsysteme entwickelt worden, welche bei Raumtemperatur selbsthärtend sind. Ein solches, auf Phosphorsäure und Metalloxiden beruhendes System ist z.B. in der US 5,582,232 beschrieben. Schließlich sind noch anorganische Bindemittelsysteme bekannt, die bei höheren Temperaturen ausgehärtet werden, beispielsweise in einem heißen Werkzeug. Solche heißhärtenden Bindemittelsysteme sind beispielsweise aus der US 5,474,606 bekannt, in welcher ein aus Alkaliwasserglas und Aluminiumsilikat bestehendes Bindemittelsystem beschrieben wird.

Anorganische Bindemittel haben im Vergleich zu organischen Bindemitteln den Nachteil, dass die daraus hergestellten Gießformen relativ geringe Festigkeiten aufweisen. Dies tritt besonders deutlich unmittelbar nach der Entnahme der Gießform aus dem Werkzeug zutage. Gute Festigkeiten zu diesem Zeitpunkt sind aber besonders wichtig für die Produktion komplizierter, dünnwandiger Formteile und deren sichere Handhabung. Der Grund für die niedrigen Festigkeiten besteht in erster Linie darin, dass die Gießformen noch Restwasser aus dem Bindemittel enthalten. Längere Verweilzeiten im heißen geschlossenen Werkzeug helfen nur bedingt, da der Wasserdampf nicht in ausreichendem Maß entweichen kann. Um eine möglichst vollständige Trocknung der Gießformen zu erreichen, wird in der WO 98/06522 vorgeschlagen, die Formstoffmischung nach dem Ausformen nur solange in einem temperierten Kernkasten zu belassen, dass sich eine formstabile und tragfähige Randschale ausbildet. Nach dem Öffnen des Kernkastens wird die Form entnommen und anschließend unter Einwirkung von Mikrowellen vollständig getrocknet. Die zusätzliche Trocknung ist jedoch aufwändig, verlängert die Produktionszeit der Gießformen und trägt, nicht zuletzt auch durch die Energiekosten, erheblich zur Verteuerung des Herstellungsprozesses bei.

Eine weitere Schwachstelle der bisher bekannten anorganischen Bindemittel ist die geringe Stabilität der damit hergestellten Gießformen gegen hohe Luftfeuchtigkeit. Damit ist eine Lagerung der Formkörper über einen längeren Zeitraum, wie bei organischen Bindemitteln üblich, nicht gesichert möglich.

In der EP 1 122 002 wird ein Verfahren beschrieben, das sich zur Herstellung von Gießformen für den Metallguss eignet. Zur Herstellung des Bindemittels wird ein Alkalihydroxid, insbesondere Natronlauge, mit einem teilchenförmigen Metalloxid vermischt, welches in Gegenwart der Alkalilauge ein Metallat ausbilden kann. Die Teilchen werden getrocknet, nachdem sich am Rand der Teilchen eine Schicht aus dem Metallat ausgebildet hat. Im Kern der Teilchen verbleibt ein Abschnitt, in welchem das Metalloxid nicht umgesetzt wurde. Als Metalloxid wird vorzugsweise ein disperses Siliciumdioxid oder auch feinteiliges Titanoxid oder Zinkoxid verwendet.

In der WO 94/14555 wird eine Formstoffmischung beschrieben, welche auch zur Herstellung von Gießformen geeignet ist und die neben einem feuerfesten Formgrundstoff ein Bindemittel enthält, welches aus einem Phosphat- oder Boratglas besteht, wobei die Mischung weiter ein feinteiliges feuerfestes Material enthält. Als feuerfestes Material kann beispielsweise auch Siliciumdioxid verwendet werden.

In der EP 1 095 719 A2 wird ein Bindemittel System für Formsande zur Herstellung von Kernen beschrieben. Das Bindemittelsystem auf Wasserglasbasis besteht aus einer wässrigen Alkalisilikatlösung und einer hygroskopischen Base, wie beispielsweise Natriumhydroxid, die im Verhältnis 1:4 bis 1:6 zugesetzt wird. Das Wasserglas weist ein Modul Si0₂/M₂0 von 2,5 bis 3,5 und einen Feststoffanteil von 20 bis 40 % auf. Um eine rieselfähige Formstoffmischung zu erhalten, welche auch in komplizierte Kernformen eingefüllt werden kann, sowie zur Steuerung der hygroskopischen Eigenschaften, enthält das Bindemittelsystem noch einen oberflächenaktiven Stoff, wie Silikonöl, das einen Siedepunkt ≥ 250°C aufweist. Das Bindemittelsystem wird mit einem geeigneten Feuerfeststoff, wie Quarzsand, vermischt und kann dann mit einer Kernschießmaschine in einen Kernkasten eingeschossen werden. Die Aushärtung der Formstoffmischung erfolgt durch Entzug des noch enthaltenen Wassers. Die Trocknung bzw. Aushärtung der Gießform kann auch unter Einwirkung von Mikrowellen erfolgen.

Die bisher bekannten Formstoffmischungen zur Herstellung von Gießformen weisen noch Raum für eine Verbesserung der Eigenschaften beispielsweise hinsichtlich der Festigkeit der hergestellten Gießformen sowie hinsichtlich deren Beständigkeit gegenüber Luftfeuchtigkeit bei einer Lagerung über einen längeren Zeitraum auf. Weiter wird angestrebt, nach dem Guss bereits eine hohe Qualität der Oberfläche des Gussstücks zu erreichen, sodass die Nachbearbeitung der Oberfläche mit geringem Aufwand durchgeführt werden kann.

Der Erfindung lag daher die Aufgabe zugrunde, ein Verfahren zur Herstellung von Gießformen für die Metallverarbeitung zur Verfügung zu stellen, welche mindestens einen feuerfesten Formgrundstoff sowie ein auf Wasserglas basierendes Bindemittelsystem umfasst, welche die Herstellung von Gießformen ermöglicht, die eine hohe Festigkeit sowohl unmittelbar nach der Formgebung als auch bei längerer Lagerung aufweisen.

Ferner soll die Formstoffmischung die Herstellung von Gießformen ermöglichen, mit welchen Gussstücke hergestellt werden können, die eine hohe Qualität der Oberfläche aufweisen, sodass nur eine geringe Nachbearbeitung der Oberflächen erforderlich ist.

Diese Aufgabe wird mit einem Verfahren mit den Merkmalen des Patentanspruchs 1 gelöst. Vorteilhafte Weiterbildungen der erfindungsgemäßen Formstoffmischung sind Gegenstand der abhängigen Patentansprüche.

Die Formstoffmischung zur Herstellung von Gießformen für die Metallverarbeitung umfasst mindestens: einen feuerfesten Formgrundstoff; sowie ein auf Wasserglas basierendes Bindemittel.

Als feuerfester Formgrundstoff können für die Herstellung von Gießformen übliche Materialien verwendet werden. Geeignet sind beispielsweise Quarz- oder Zirkonsand. Weiter sind auch faserförmige feuerfeste Formgrundstoffe geeignet, wie beispielsweise Schamottefasern. Weitere geeignete feuerfeste Formgrundstoffe sind beispielsweise Olivin, Chromerzsand, Vermiculit.

Weiter können als feuerfeste Formgrundstoffe auch künstliche Formstoffe verwendet werden, wie z.B. Aluminiumsilikathohlkugeln (sog. Microspheres), Glasperlen, Glasgranulat oder unter der Bezeichnung "Cerabeads" bzw. "Carboaccucast" bekannte kugelförmige keramische Formgrundstoffe. Diese kugelförmigen keramischen Formgrundstoffe enthalten als Mineralien beispielsweise Mullit, Korund, β-Cristobalit in unterschiedlichen Anteilen. Sie enthalten als wesentliche Anteile Aluminiumoxid und Siliciumdioxid. Typische Zusammensetzungen enthalten beispielsweise Al₂O₃ und SiO₂ in etwa gleichen Anteilen. Daneben können noch weitere Bestandteile in Anteilen von <10 % enthalten sein, wie TiO₂, Fe₂O₃. Der Durchmesser der Mikrokugeln beträgt vorzugsweise weniger als 1000 µm, insbesondere weniger als 600 µm. Geeignet sind auch synthetisch hergestellte feuerfeste Formgrundstoffe, wie beispielsweise Mullit (x Al₂O₃ · y SiO₂, mit x = 2 bis 3, y = 1 bis 2; ideale Formel: Al₂SiO₅). Diese künstlichen Formgrundstoffe gehen nicht auf einen natürlichen Ursprung zurück und können auch einem besonderen Formgebungsverfahren unterworfen worden sein, wie beispielsweise bei der Herstellung von Aluminiumsilikatmikrohohlkugeln, Glasperlen oder kugelförmigen keramischen Formgrundstoffen.

Besonders bevorzugt werden als feuerfeste künstliche Formgrundstoffe Glasmaterialien verwendet. Diese werden insbesondere entweder als Glaskugeln oder als Glasgranulat eingesetzt. Als Glas können übliche Gläser verwendet werden, wobei Gläser, die einen hohen Schmelzpunkt zeigen, bevorzugt sind. Geeignet sind beispielsweise Glasperlen und/oder Glasgranulat, das aus Glasbruch hergestellt wird. Ebenfalls geeignet sind Boratgläser. Die Zusammensetzung derartiger Gläser ist beispielhaft in der nachfolgenden Tabelle angegeben.

**Tabelle: Zusammensetzung von Gläsern**

| Bestandteil | Glasbruch | Boratglas |
|---|---|---|
| SiO₂ | 50 - 80 % | 50 - 80 % |
| Al₂O₃ | 0 -15 % | 0 - 15 % |
| Fe₂O₃ | < 2 % | < 2 % |
| M^{II}O | 0 - 25 % | 0 - 25 % |
| M^{I}₂O | 5 - 25 % | 1 - 10 % |
| B₂O₃ | | < 15 % |
| Sonst. | < 10 % | < 10 % |

| | | |
|---|---|---|
| M^{II} : Erdalkalimetall, z.B. Mg, Ca, Ba M^{I}: Alkalimetall, z.B. Na, K | | |

Neben den in der Tabelle aufgeführten Gläsern können jedoch auch andere Gläser verwendet werden, deren Gehalt an den oben genannten Verbindungen außerhalb der genannten Bereiche liegt. Ebenso können auch Spezialgläser verwendet werden, die neben den Genannten Oxiden auch andere Elemente bzw. deren Oxide enthalten.

Der Durchmesser der Glaskugeln beträgt vorzugsweise weniger als 1000 µm, insbesondere weniger als 600 µm.

In Gießversuchen mit Aluminium wurde gefunden, dass bei Verwendung künstlicher Formgrundstoffe, vor allem bei Glasperlen, Glasgranulat bzw. Microspheres, nach dem Gießen weniger Formsand an der Metalloberfläche haften bleibt als bei Verwendung von reinem Quarzsand. Der Einsatz künstlicher Formgrundstoffe ermöglicht daher die Erzeugung glätterer Gussoberflächen, wobei eine aufwändige Nachbehandlung durch Strahlen nicht oder zumindest in erheblich geringerem Ausmaß erforderlich ist.

Es ist nicht notwendig, den gesamten Formgrundstoff aus den künstlichen Formgrundstoffen zu bilden. Der bevorzugte Anteil der künstlichen Formgrundstoffe liegt bei mindestens etwa 3 Gew.-%, besonders bevorzugt mindestens 5 Gew.-%, insbesondere bevorzugt mindestens 10 Gew.-%, vorzugsweise bei mindestens etwa 15 Gew.-%, besonders bevorzugt bei mindestens etwa 20 Gew.-%, bezogen auf die gesamte Menge des feuerfesten Formgrundstoffs. Der feuerfeste Formgrundstoff weist vorzugsweise einen rieselfähigen Zustand auf, so dass die erfindungsgemäße Formstoffmischung in üblichen Kernschießmaschinen verarbeitet werden kann.

Als weitere Komponente umfasst die erfindungsgemäße Formstoffmischung ein auf Wasserglas basierendes Bindemittel. Als Wasserglas können dabei übliche Wassergläser verwendet werden, wie sie bereits bisher als Bindemittel in Formstoffmischungen verwendet werden. Diese Wassergläser enthalten gelöste Natrium- oder Kaliumsilikate und können durch Lösen von glasartigen Kalium-, und Natriumsilikaten in Wasser hergestellt werden. Das Wasserglas weist vorzugsweise ein Modul SiO₂/M₂0 im Bereich von 1,6 bis 4,0, insbesondere 2,0 bis 3,5, auf, wobei M für Natrium und/oder Kalium steht. Die Wassergläser weisen vorzugsweise einen Feststof fanteil im Bereich von 30 bis 60 Gew.-% auf. Der Feststoffanteil bezieht sich auf die im Wasserglas enthaltene Menge an SiO₂ und M₂O.

Erfindungsgemäß enthält die Formstoffmischung einen Anteil eines teilchenförmigen Metalloxids. Die Teilchengröße dieser Metalloxide beträgt vorzugsweise weniger als 300 µm, bevorzugt weniger als 200 µm, insbesondere bevorzugt weniger als 100 µm. Die Teilchengröße lässt sich durch Siebanalyse bestimmen. Besonders bevorzugt beträgt der Siebrückstand auf einem Sieb mit einer Maschenweite von 63 µm weniger als 10 Gew.-%, vorzugsweise weniger als 8 Gew.-%.

Das teilchenförmige Metalloxid ist synthetisch hergestelltes amorphes Siliciumdioxid, wobei bevorzugt Fällungskieselsäure und/oder pyrogene Kieselsäure verwendet werden. Fällungskieselsäure wird durch Reaktion einer wässrigen Alkalisilikatlösung mit Mineralsäuren erhalten. Der dabei anfallende Niederschlag wird anschließend abgetrennt, getrocknet und vermahlen. Unter pyrogenen Kieselsäuren werden Kieselsäuren verstanden, die bei hohen Temperaturen durch Koagulation aus der Gasphase gewonnen werden. Die Herstellung pyrogener Kieselsäure kann beispielsweise durch Flammhydrolyse von Siliciumtetrachlorid oder im Lichtbogenofen durch Reduktion von Quarzsand mit Koks oder Anthrazit zu Siliciummonoxidgas mit anschließender Oxidation zu Siliciumdioxid erfolgen. Die nach dem Lichtbogenofen-Verfahren hergestellten pyrogenen Kieselsäuren können noch Kohlenstoff enthalten. Fällungskieselsäure und pyrogene Kieselsäure sind für die erfindungsgemäße Formstoffmischung gleich gut geeignet. Diese Kieselsäuren werden im weiteren als "synthetisches amorphes Siliciumdioxid" bezeichnet.

Die Erfinder nehmen an, dass das stark alkalische Wasserglas mit den an der Oberfläche des synthetisch hergestellten amorphen Siliciumdioxids angeordneten Silanolgruppen reagieren kann und dass beim Verdampfen des Wassers eine intensive Verbindung zwischen dem Siliciumdioxid und dem dann festen Wasserglas hergestellt wird.

Die erfindungsgemäße Formstoffmischung stellt eine intensive Mischung aus zumindest den genannten Bestandteilen dar. Dabei sind die Teilchen des feuerfesten Formgrundstoffs vorzugsweise mit einer Schicht des Bindemittels überzogen. Durch Verdampfen des im Bindemittel vorhandenen Wassers (ca. 40 - 70 Gew.-%, bezogen auf das Gewicht des Bindemittels) kann dann ein fester Zusammenhalt zwischen den Teilchen des feuerfesten Formgrundstoffs erreicht werden.

Das Bindemittel, d.h. das Wasserglas sowie das teilchenförmige Metalloxid, d.h. das synthetische amorphe Siliciumdioxid, ist in der Formstoffmischung bevorzugt in einem Anteil von weniger als 20 Gew.-% enthalten. Werden massive Formgrundstoffe verwendet, wie beispielsweise Quarzsand, ist das Bindemittel vorzugsweise in einem Anteil von weniger als 10 Gew.-%, bevorzugt weniger als 8 Gew.-%, insbesondere bevorzugt weniger als 5 Gew.-% enthalten. Werden feuerfeste Formgrundstoffe verwendet, welche eine geringe Dichte aufweisen, wie beispielsweise die oben beschriebenen Mikrohohlkugeln, erhöht sich der Anteil des Bindemittels entsprechend.

Das teilchenförmige Metalloxid, d.h. das synthetische amorphe Siliciumdioxid, ist, bezogen auf das Gewicht des Bindemittels, vorzugsweise in einem Anteil von 2 bis 60 Gew.-% enthalten, vorzugsweise zwischen 3 und 50 Gew.-%, insbesondere bevorzugt zwischen 4 und 40 Gew.-%.

Das Verhältnis von Wasserglas zu teilchenförmigem Metalloxid, d.h. synthetischem amorphem Siliciumdioxid, kann innerhalb weiter Bereiche variiert werden. Dies bietet den Vorteil, die Anfangsfestigkeit der Gießform, d.h. die Festigkeit unmittelbar nach Entnahme aus dem heißen Werkzeug, und die Feuchtigkeitsbeständigkeit zu verbessern, ohne die Endfestigkeiten, d.h. die Festigkeiten nach dem Erkalten der Gießform , gegenüber einem Wasserglasbindemittel ohne amorphes Siliciumdioxid wesentlich zu beeinflussen. Dies ist vor allem im Leichtmetallguss von großem Interesse. Auf der einen Seite sind hohe Anfangsfestigkeiten erwünscht, um nach der Herstellung der Gießform diese problemlos transportieren oder mit anderen Gießformen zusammensetzen zu können. Auf der anderen Seite sollte die Endfestigkeit nach dem Aushärten nicht zu hoch sein, um Schwierigkeiten beim

Binderzerfall nach dem Abguss zu vermeiden, d.h. der Formstoff sollte nach dem Gießen problemlos aus Hohlräumen der Gussform entfernt werden können.

Der in der Formstoffmischung enthaltene Formgrundstoff kann in einer Ausführungsform der Erfindung zumindest einen Anteil von Mikrohohlkugeln enthalten. Der Durchmesser der Mikrohohlkugeln liegt normalerweise im Bereich von 5 bis 500 *µ*m, vorzugsweise im Bereich von 10 bis 350 *µ*m und die Dicke der Schale liegt gewöhnlich im Bereich von 5 bis 15 % des Durchmessers der Mikrokugeln. Diese Mikrokugeln weisen ein sehr geringes spezifisches Gewicht auf, so dass die unter Verwendung von Mikrohohlkugeln hergestellten Gießformen ein niedriges Gewicht aufweisen. Besonders vorteilhaft ist die Isolierwirkung der Mikrohohlkugeln. Die Mikrohohlkugeln werden daher insbesondere dann für die Herstellung von Gießformen verwendet, wenn diese eine erhöhte Isolierwirkung aufweisen sollen. Solche Gießformen sind beispielsweise die bereits in der Einleitung beschriebenen Speiser, welche als Ausgleichsreservoir wirken und flüssiges Metall enthalten, wobei das Metall solange in einem flüssigen Zustand erhalten werden soll, bis das in die Hohlform eingefüllte Metall erstarrt ist. Ein anderes Anwendungsgebiet von Gießformen, welche Mikrohohlkugeln enthalten, sind beispielsweise Abschnitte einer Gießform, welche besonders dünnwandigen Abschnitten der fertigen Gussform entsprechen. Durch die isolierende Wirkung der Mikrohohlkugeln wird sichergestellt, dass das Metall in den dünnwandigen Abschnitten nicht vorzeitig erstarrt und damit die Wege innerhalb der Gießform verstopft.

Werden Mikrohohlkugeln verwendet, wird das Bindemittel, bedingt durch die geringe Dichte dieser Mikrohohlkugeln, vorzugsweise in einem Anteil im Bereich von vorzugsweise weniger als 20 Gew.-%, insbesondere bevorzugt im Bereich von 10 bis 18 Gew.-% verwendet.

Die Mikrohohlkugeln bestehen vorzugsweise aus einem Aluminiumsilikat. Diese Aluminiumsilikatmikrohohlkugeln weisen vorzugsweise einen Gehalt an Aluminiumoxid von mehr als 20 Gew.-% auf, können jedoch auch einen Gehalt von mehr als 40 Gew.-% aufweisen. Solche Mikrohohlkugeln werden beispielsweise von der Omega Minerals Germany GmbH, Norderstedt, unter den Bezeichnungen OmegaSpheres® SG mit einem Aluminiumoxidgehalt von ca. 28 - 33 %, Omega-Spheres® WSG mit einem Aluminiumoxidgehalt von ca. 35 - 39 % und E-Spheres® mit einem Aluminiumoxidgehalt von ca. 43 % in den Handel gebracht. Entsprechende Produkte sind bei der PQ Corporation (USA) unter der Bezeichnung "Extendospheres®" erhältlich.

Gemäß einer weiteren Ausführungsform werden Mikrohohlkugeln als feuerfester Formgrundstoff verwendet, welche aus Glas aufgebaut sind.

Gemäß einer besonders bevorzugten Ausführungsform bestehen die Mikrohohlkugeln aus einem Borsilikatglas. Das Borsilikatglas weist dabei einen Anteil an Bor, berechnet als B₂O₃, von mehr als 3 Gew.-% auf. Der Anteil der Mikrohohlkugeln wird vorzugsweise kleiner als 20 Gew.-% gewählt, bezogen auf die Formstoffmischung. Bei Verwendung von Borsilikatglas-Mikrohohlkugeln wird bevorzugt ein geringer Anteil gewählt. Dieser beträgt vorzugsweise weniger als 5 Gew.-%, bevorzugt weniger als 3 Gew.-%, und liegt insbesondere bevorzugt im Bereich von 0,01 bis 2 Gew..-%.

Wie bereits erläutert, enthält die erfindungsgemäße Formstoffmischung in einer bevorzugten Ausführungsform zumindest einen Anteil an Glasgranulat und/oder Glasperlen als feuerfesten Formgrundstoff.

Es ist auch möglich, die Formstoffmischung als exotherme Formstoffmischung auszubilden, die beispielsweise für die Herstellung exothermer Speiser geeignet ist. Dazu enthält die Formstoffmischung ein oxidierbares Metall und ein geeignetes Oxidationsmittel. Bezogen auf die Gesamtmasse der Formstoffmischung bilden die oxidierbaren Metalle bevorzugt einen Anteil von 15 bis 35 Gew.-%. Das Oxidationsmittel wird bevorzugt in einem Anteil von 20 bis 30 Gew.-%, bezogen auf die Formstoffmischung zugesetzt. Geeignete oxidierbare Metalle sind beispielsweise Aluminium oder Magnesium. Geeignete Oxidationsmittel sind beispielsweise Eisenoxid oder Kaliumnitrat.

Bindemittel, welche Wasser enthalten, weisen im Vergleich zu Bindemitteln auf Basis organischer Lösungsmittel eine schlechtere Fließfähigkeit auf. Dies bedeutet, dass sich Formwerkzeuge mit engen Durchgängen und mehrere Umlenkungen schlechter füllen lassen. Als Folge davon besitzen die Gießformen Abschnitte mit ungenügender Verdichtung, was wiederum beim Abguss zu Gussfehlern führen kann. Gemäß einer vorteilhaften Ausführungsform enthält die erfindungsgemäße Formstoffmischung einen Anteil an plättchenförmigen Schmiermitteln, insbesondere Grafit oder MoS₂. Überraschend hat sich gezeigt, dass bei einem Zusatz derartiger Schmiermittel, insbesondere von Grafit, auch komplexe Formen mit dünnwandigen Abschnitten hergestellt werden können, wobei die Gießformen durchgängig eine gleichmäßig hohe Dichte und Festigkeit aufweisen, so dass beim Gießen im Wesentlichen keine Gussfehler beobachtet wurden. Die Menge des zugesetzten plättchenförmigen Schmiermittels, insbesondere Grafits, beträgt vorzugsweise 0,1 Gew.-% bis 1 Gew.-%, bezogen auf den Formgrundstoff.

Neben den genannten Bestandteilen kann die erfindungsgemäße Formstoffmischung noch weitere Zusätze umfassen. Beispielsweise können interne Trennmittel zugesetzt werden, welche die Ablösung der Gießformen aus dem Formwerkzeug erleichtern. Geeignete interne Trennmittel sind z.B. Calciumstearat, Fettsäureester, Wachse, Naturharze oder spezielle Alkydharze. Weiter können auch Silane zur erfindungsgemäßen Formstoffmischung gegeben werden. So enthält die erfindungsgemäße Formstoffmischung in einer bevorzugten Ausführungsform ein organisches Additiv, welches einen Schmelzpunkt im Bereich von 40 bis 180 °C, vorzugsweise 50 bis 175 °C aufweist, also bei Raumtemperatur fest ist. Unter organischen Additiven werden dabei Verbindungen verstanden, deren Molekülgerüst überwiegend aus Kohlenstoffatomen aufgebaut ist, also beispielsweise organische Polymere. Durch die Zugabe der organischen Additive kann die Güte der Oberfläche des Gussstücks weiter verbessert werden. Der Wirkmechanismus der organischen Additive ist nicht geklärt. Ohne an diese Theorie gebunden sein zu wollen nehmen die Erfinder jedoch an, dass zumindest ein Teil der organischen Additive beim Gießvorgang verbrennt und dabei ein dünnes Gaspolster zwischen flüssigem Metall und dem die Wand der Gießform bildenden Formstoff entsteht und so eine Reaktion zwischen flüssigem Metall und Formstoff verhindert wird. Ferner nehmen die Erfinder an, dass ein Teil der organischen Additive unter der beim Gießen herrschenden reduzierenden Atmosphäre eine dünne Schicht von so genanntem Glanzkohlenstoff bildet, der ebenfalls eine Reaktion zwischen Metall und Formstoff verhindert. Als weitere vorteilhafte Wirkung kann durch die Zugabe der organischen Additive eine Steigerung der Festigkeit der Gießform nach dem Aushärten erreicht werden.

Die organischen Additive werden bevorzugt in einer Menge von 0,01 bis 1,5 Gew.-%, insbesondere bevorzugt 0,05 bis 1,3 Gew.-%, besonders bevorzugt 0,1 bis 1,0 Gew.-%, jeweils bezogen auf den Formstoff, zugegeben.

Überraschend wurde gefunden, dass eine Verbesserung der Oberfläche des Gussstücks mit sehr unterschiedlichen organischen Additiven erreicht werden kann. Geeignete organische Additive sind beispielsweise Phenol-Formaldehydharze, wie z.B. Novolake, Epoxidharze, wie beispielsweise Bisphenol-A-Epoxidharze, Bisphenol-F-Epoxidharze oder epoxidierte Novolake, Polyole, wie beispielsweise Polyethylenglykole oder Polypropylenglykole, Polyolefine, wie beispielsweise Polyethylen oder Polypropylen, Copolymere aus Olefinen, wie Ethylen oder Propylen, und weiteren Comonomeren, wie Vinylacetat, Polyamide, wie beispielsweise Polyamid-6, Polyamid-12 oder Polyamid-6,6, natürliche Harze, wie beispielsweise Balsamharz, Fettsäureester, wie beispielsweise Cetylpalmitat, Fettsäureamide, wie beispielsweise Ethylendiaminbisstearamid, sowie Metallseifen, wie beispielsweise Stearate oder Oleate zwei- oder dreiwertiger Metalle. Die organischen Additive können sowohl als reiner Stoff enthalten sein, als auch als Gemisch verschiedener organischer Verbindungen.

Gemäß einer weiteren bevorzugten Ausführungsform enthält die erfindungsgemäße Formstoffmischung einen Anteil zumindest eines Silans. Geeignete Silane sind beispielsweise Aminosilane, Epoxysilane, Mercaptosilane, Hydroxysilane und Ureidosilane. Beispiele für geeignete Silane sind γ-Aminopropyl-trimethoxysilan, γ-Hydroxypropyltrimethoxysilan, 3-Ureidopropyltriethoxysilan, γ-Mercaptopropyltrimethoxysilan, γ-Glycidoxypropyltrimethoxysilan, β-(3,4-Epoxycyclohexyl)trimethoxysilan und N-β(Aminoethyl)-γ-aminopropyltrimethoxysilan.

Bezogen auf das teilchenförmige Metalloxid werden typischerweise ca. 5 - 50 % Silan eingesetzt, vorzugsweise ca. 7 - 45 %, besonders bevorzugt ca. 10 - 40 %.

Trotz der mit dem erfindungsgemäßen Bindemittel erreichbaren hohen Festigkeiten zeigen die mit der erfindungsgemäßen Formstoffmischung hergestellten Gießformen, insbesondere Kerne und Formen, nach dem Abguss einen guten Zerfall, insbesondere beim Aluminiumguss. Die Verwendung der aus der erfindungsgemäßen Formstoffmischung hergestellten Formkörper ist jedoch nicht auf den Leichtmetallguss beschränkt. Die Gießformen eignen sich generell zum Gießen von Metallen. Solche Metalle sind beispielsweise Buntmetalle, wie Messing oder Bronzen, sowie Eisenmetalle. Die Erfindung betrifft ein Verfahren zur Herstellung von Gießformen für die Metallverarbeitung, wobei die erfindungsgemäße Formstoffmischung verwendet wird. Das erfindungsgemäße Verfahren umfasst die Schritte:
- Herstellen der oben beschriebenen Formstoffmischung;
- Formen der Formstoffmischung;
- Aushärten der Formstoffmischung, indem die Formstoffmischung erwärmt wird, wobei die ausgehärtete Gießform erhalten wird.

Bei der Herstellung der erfindungsgemäßen Formstoffmischung wird im Allgemeinen so vorgegangen, dass zunächst der feuerfeste Formgrundstoff vorgelegt und dann unter Rühren das Bindemittel zugegeben wird. Dabei kann das Wasserglas sowie das teilchenförmige Metalloxid, d.h. das synthetische amorphe Siliciumdioxid, an sich in beliebiger Reihenfolge zugegeben werden. Es ist jedoch vorteilhaft, die flüssige Komponente als erstes zuzugeben. Die Zugabe erfolgt unter heftigem Rühren, so dass das Bindemittel gleichmäßig im feuerfesten Formgrundstoff verteilt wird und diesen beschichtet.

Die Formstoffmischung wird anschließend in die gewünschte Form gebracht. Dabei werden für die Formgebung übliche Verfahren verwendet. Beispielsweise kann die Formstoffmischung mittels einer Kernschießmaschine mit Hilfe von Druckluft in das Formwerkzeug geschossen werden. Die Formstoffmischung wird anschließend durch Wärmezufuhr ausgehärtet, um das im Bindemittel enthaltene Wasser zu verdampfen. Das Erwärmen kann beispielsweise im Formwerkzeug erfolgen. Es ist möglich, die Gießform bereits im Formwerkzeug vollständig auszuhärten. Es ist aber auch möglich, die Gießform nur in ihrem Randbereich auszuhärten, so dass sie eine ausreichende Festigkeit aufweist, um aus dem Formwerkzeug entnommen werden zu können. Die Gießform kann dann anschließend vollständig ausgehärtet werden, indem ihr weiteres Wasser entzogen wird. Dies kann beispielsweise in einem Ofen erfolgen. Der Wasserentzug kann beispielsweise auch erfolgen, indem das Wasser bei vermindertem Druck verdampft wird.

Die Aushärtung der Gießformen wird durch Einblasen von erhitzter Luft in das Formwerkzeug beschleunigt. Bei dieser Ausführungsform des Verfahrens wird ein rascher Abtransport des im Bindemittel enthaltenen Wassers erreicht, wodurch die Gießform in für eine industrielle Anwendung geeigneten Zeiträumen verfestigt wird. Die Temperatur der eingeblasenen Luft beträgt vorzugsweise 100°C bis 180°C, insbesondere bevorzugt 120 °C bis 150 °C. Die Strömungsgeschwindigkeit der erhitzten Luft wird vorzugsweise so eingestellt, dass eine Aushärtung der Gießform in für eine industrielle Anwendung geeigneten Zeiträumen erfolgt. Die Zeiträume hängen von der Größe der hergestellten Gießformen ab. Angestrebt wird eine Aushärtung im Zeitraum von weniger als 5 Minuten, vorzugsweise weniger als 2 Minuten. Bei sehr großen Gießformen können jedoch auch längere Zeiträume erforderlich sein.

Die Entfernung des Wassers aus der Formstoffmischung kann auch in der Weise erfolgen, dass das Erwärmen der Formstoffmischung durch Einstrahlen von Mikrowellen bewirkt wird. Die Einstrahlung der Mikrowellen wird aber bevorzugt vorgenommen, nachdem die Gießform aus dem Formwerkzeug entnommen wurde. Dazu muss die Gießform jedoch bereits eine ausreichende Festigkeit aufweisen. Wie bereits erläutert, kann dies beispielsweise dadurch bewirkt werden, dass zumindest eine äußere Schale der Gießform bereits im Formwerkzeug ausgehärtet wird.

Wie bereits weiter oben erläutert, kann durch den Zusatz von plättchenförmigen Schmiermitteln, insbesondere Grafit und/oder MoS₂, die Fließfähigkeit der erfindungsgemäßen Formstoffmischung verbessert werden. Bei der Herstellung kann das plättchenförmige
Schmiermittel, insbesondere Grafit dabei getrennt von den beiden Binderkomponenten der Formstoffmischung zugesetzt werden. Es ist aber genauso gut möglich, das plättchenförmige Schmiermittel, insbesondere Grafit, mit dem teilchenförmigen Metalloxid, d.h. dem synthetischen amorphen Siliciumdioxid, vorzumischen und erst dann mit dem Wasserglas und dem feuerfesten Formgrundstoff zu vermengen.

Umfasst die Formstoffmischung ein organisches Additiv, so kann die Zugabe des organischen Additivs an sich zu jedem Zeitpunkt der Herstellung der Formstoffmischung erfolgen. Die Zugabe des organischen Additivs kann dabei in Substanz oder auch in Form einer Lösung erfolgen.

Wasserlösliche organische Additive können in Form einer wässrigen Lösung eingesetzt werden. Sofern die organischen Additive im Bindemittel löslich und darin unzersetzt über mehrere Monate lagerstabil sind, können sie auch im Bindemittel gelöst und so gemeinsam mit diesem dem Formstoff zugegeben werden. Wasserunlösliche Additive können in Form einer Dispersion oder einer Paste verwendet werden. Die Dispersionen oder Pasten enthalten bevorzugt Wasser als Lösungsmittel. An sich können Lösungen oder Pasten der organischen Additive auch in organischen Lösemitteln hergestellt werden. Wird für die Zugabe der organischen Additive jedoch ein Lösungsmittel verwendet, so wird vorzugsweise Wasser eingesetzt.

Vorzugsweise erfolgt die Zugabe der organischen Additive als Pulver oder als Kurzfaser, wobei die mittlere Teilchengröße bzw. die Faserlänge bevorzugt so gewählt wird, dass sie die Größe der Formstoffpartikel nicht übersteigt. Besonders bevorzugt lassen sich die organischen Additive durch ein Sieb mit der Maschenweite von ca. 0,3 mm sieben. Um die Anzahl der dem Formstoff zugegebenen Komponenten zu reduzieren, werden das teilchenförmige
Metalloxid und das bzw. die organischen Additive dem Formsand vorzugsweise nicht getrennt zugesetzt, sondern vorab gemischt.

Enthält die Formstoffmischung Silane, so erfolgt die Zugabe der Silane üblicherweise in der Form, dass sie vorab in das Bindemittel eingearbeitet werden. Die Silane können dem Formstoff aber auch als getrennte Komponente zugegeben werden. Besonders vorteilhaft ist es jedoch, das teilchenförmige Metalloxid zu silanisieren, d.h. das Metalloxid mit dem Silan zu mischen, so dass seine Oberfläche mit einer dünnen Silanschicht versehen ist. Setzt man das so vorbehandelte teilchenförmige Metalloxid ein, so findet man gegenüber dem unbehandelten Metalloxid erhöhte Festigkeiten sowie eine verbesserte Resistenz gegen hohe Luftfeuchtigkeit. Setzt man, wie beschrieben, der Formstoffmischung bzw. dem teilchenförmigen Metalloxid ein organisches Additiv zu, ist es zweckmäßig, dies vor der Silanisierung zu tun.

Das erfindungsgemäße Verfahren eignet sich an sich für die Herstellung aller für den Metallguss üblicher Gießformen, also beispielsweise von Kernen und Formen. Insbesondere bei Zusatz von isolierendem feuerfestem Formgrundstoff oder bei Zusatz von exothermen Materialien zur erfindungsgemäßen Formstoffmischung eignet sich das erfindungsgemäße Verfahren zur Herstellung von Speisern.

Die mit dem erfindungsgemäßen Verfahren hergestellten Gießformen weisen eine hohe Festigkeit unmittelbar nach der Herstellung auf, ohne dass die Festigkeit der Gießformen nach dem Aushärten so hoch ist, dass Schwierigkeiten nach der Herstellung des Gussstücks beim Entfernen der Gießform auftreten. Weiterhin weisen diese Gießformen eine hohe Stabilität bei erhöhter Luftfeuchtigkeit auf, d.h. die Gießformen können auch über längere Zeit hinweg problemlos gelagert werden. Ein weiterer Gegenstand der Erfindung
ist daher eine Gießform, welche nach dem oben beschriebenen erfindungsgemäßen Verfahren erhalten wurde.

Die nach dem erfindungsgemäßen Verfahren hergestellte Gießform eignet sich allgemein für den Metallguss, insbesondere Leichtmetallguss. Besonders vorteilhafte Ergebnisse werden beim Aluminiumguss erhalten.

Die Erfindung wird im Weiteren anhand von Beispielen sowie unter Bezugnahme auf die beigefügten Figuren näher erläutert. Dabei zeigt:
Fig. 1: einen Querschnitt durch ein zur Prüfung der Fließfä higkeit verwendetes Formwerkzeug;
Fig. 2: einen Querschnitt durcheine Gießform, welche zur Prüfung der erfindungsgemäßen Formstoffmischung verwendet wurde.

### Beispiel 1

### Einfluss von synthetisch hergestelltem amorphem Siliciumdioxid auf die Festigkeit von Formkörpern mit Quarzsand als Formgrundstoff

### 1. Herstellung und Prüfung der Formstoffmischung

Für die Prüfung der Formstoffmischung wurden sog. Georg-Fischer-Prüfriegel hergestellt. Unter Georg-Fischer-Prüfriegeln werden quaderförmige Prüfriegel mit den Abmessungen 150 mm x 22,36 mm x 22,36 mm verstanden.

Die Zusammensetzung der Formstoffmischung ist in Tabelle 1 angegeben. Zur Herstellung der Georg-Fischer-Prüfriegel wurde wie folgt vorgegangen:
- Die in Tabelle 1 aufgeführten Komponenten wurden in einem Laborflügelmischer (Firma Vogel & Schemmann AG, Hagen, DE) gemischt. Dazu wurde zunächst der Quarzsand vorgelegt und unter Rühren das Wasserglas zugegeben. Als Wasserglas wurde ein Natriumwasserglas verwendet, das Anteile von Kalium aufwies. In den nachfolgenden Tabellen ist das Modul daher mit SiO₂ : M₂O angegeben, wobei M die Summe aus Natrium und Kalium angibt. Nachdem die Mischung für eine Minute gerührt worden war, wurde ggf. das amorphe Siliciumdioxid (erfindungsgemäße Beispiele) unter weiterem Rühren zugegeben. Die Mischung wurde anschließend noch für eine weitere Minute gerührt;
- Die Formstoffmischungen wurden in den Vorratsbunker einer H 2,5 Hot-Box-Kernschießmaschine der Firma Röperwerk - Gießereimaschinen GmbH, Viersen, DE, überführt, deren Formwerkzeug auf 200°C erwärmt war;
- Die Formstoffmischungen wurden mittels Druckluft (5 bar) in das Formwerkzeug eingebracht und verblieben für weitere 35 Sekunden im Formwerkzeug;
- Zur Beschleunigung der Aushärtung der Mischungen wurde während der letzten 20 Sekunden Heißluft (2 bar, 120°C beim Eintritt in das Werkzeug) durch das Formwerkzeug geleitet;
- Das Formwerkzeug wurde geöffnet und die Prüfriegel entnommen.

Zur Bestimmung der Biegefestigkeiten wurden die Prüfriegel in ein Georg-Fischer-Festigkeitsprüfgerät, ausgerüstet mit einer 3-Punkt-Biegevorrichtung (DISA Industrie AG, Schaffhausen, CH) eingelegt und die Kraft gemessen, welche zum Bruch der Prüfriegel führte.

Die Biegefestigkeiten wurden nach folgendem Schema gemessen:
- 10 Sekunden nach der Entnahme (Heißfestigkeiten).;
- ca. 1 Stunde nach der Entnahme (Kaltfestigkeiten);
- Nach 3 Stunden Lagerung der erkalteten Kerne im Klimaschrank bei 25°C und 75 % relativer Luftfeuchte.

Die gemessenen Biegefestigkeiten sind in Tabelle 2 zusammengefasst.

**Tabelle 1**

| Zusammensetzung der Formstoffmischungen | | | | |
|---|---|---|---|---|
| | Quarzsand H 32 | Alkaliwasserglas | amorphes Siliciumdioxid | |
| 1.1 | 100 GT | 2,5 GT ^{a)} | - | Vergleich, nicht erfindungsgemäß |
| 1.2 | 100 GT | 2,5 GT ^{b)} | - | Vergleich, nicht erfindungsgemäß |
| 1.3 | 100 GT | 2,5 GT ^{c)} | - | Vergleich, nicht erfindungsgemäß |
| 1.4 | 100 GT | 2,5 GT ^{a)} | 0,2 GT ^{d)} | erfindungsgemäß |
| 1.5 | 100 GT | 2,5 GT ^{a)} | 0,6 GT ^{d)} | erfindungsgemäß |
| 1.6 | 100 GT | 2,5 GT ^{a)} | 1,0 GT ^{d)} | erfindungsgemäß |
| 1.7 | 100 GT | 2,5 GT ^{a)} | 1,5 GT ^{d)} | erfindungsgemäß |
| 1.8 | 100 GT | 2,5 GT ^{b)} | 0,2 GT ^{d)} | erfindungsgemäß |
| 1.9 | 100 GT | 2,5 GT ^{c)} | 0,2 GT ^{d)} | erfindungsgemäß |
| 1.10 | 100 GT | 2,5 GT ^{a)} | 0,2 GT ^{e)} | erfindungsgemäß |
| 1.11 | 100 GT | 2,5 GT ^{a)} | 0,2 GT ^{f)} | erfindungsgemäß |

| | | | | |
|---|---|---|---|---|
| ^{a)} Alkaliwasserglas mit Modul SiO₂: M₂O von ca. 2,3 ^{b)} Alkaliwasserglas mit Modul SiO₂: M₂O von ca. 3,35 ^{c)} Alkaliwasserglas mit Modul SiO₂: M₂O von ca. 2,03 ^{d)} Elkem Microsilica 971 (pyrogene Kieselsäure; Herstellung im Lichtbogenofen) ^{e)} Degussa Sipernat 360 (Fällungskieselsäure) ^{f)} Wacker HDK N 20 (pyrogene Kieselsäure, Herstellung durch Flammhydrolyse) | | | | |

**Tabelle 2**

| Biegefestigkeiten | | | | |
|---|---|---|---|---|
| | Heißfestigkeiten [N/cm²] | Kaltfestigkeiten [N/cm²] | Nach Lagerung im Klimaschrank [N/cm²] | |
| 1.1 | 80 | 490 | 30 | Vergleich, nicht erfindungsgemäß |
| 1.2 | 110 | 220 | 210 | Vergleich, nicht erfindungsgemäß |
| 1.3 | 60 | 400 | 110 | Vergleich, nicht erfindungsgemäß |
| 1.4 | 105 | 570 | 250 | erfindungsgemäß |
| 1.5 | 185 | 670 | 515 | erfindungsgemäß |
| 1.6 | 250 | 735 | 690 | erfindungsgemäß |
| 1.7 | 315 | 810 | 700 | erfindungsgemäß |
| 1.8 | 140 | 280 | 270 | erfindungsgemäß |
| 1.9 | 90 | 510 | 170 | erfindungsgemäß |
| 1.10 | 95 | 550 | 280 | erfindungsgemäß |
| 1.11 | 110 | 540 | 290 | erfindungsgemäß |

### 2. Ergebnis

### a) Einfluss der zugesetzten Menge an amorphem Siliciumdioxid

In den Beispielen 1.4 bis 1.7 wurde den Formstoffmischungen steigende Mengen an amorphem Siliciumdioxid zugesetzt, welches im Lichtbogenofen hergestellt worden war. Die Menge an Formgrundstoff sowie an Wasserglas wurde jeweils konstant gehalten. Im Vergleichsbeispiel 1.1 wurde eine Formstoffmischung hergestellt, welche die gleiche Zusammensetzung aufwies, wie die Formstoffmischungen der Beispiele 1.4 bis 1.7, wobei jedoch kein amorphes Siliciumdioxid zugesetzt worden war.

Die Ergebnisse aus Tabelle 2 zeigen, dass der Zusatz von amorphem, im Lichtbogen hergestellten Siliciumdioxid die Biegefestigkeit der Prüfriegel deutlich erhöht. Besonders stark erhöht sich dabei die Biegefestigkeit der Prüfriegel bei einer Messung nach Lagerung im Klimaschrank bei erhöhter Luftfeuchtigkeit. Dies bedeutet, dass die mit der erfindungsgemäßen Formstoffmischung hergestellten Prüfriegel auch nach längerer Lagerung ihre Festigkeit im Wesentlichen beibehalten. Steigende Mengen an zugegebenem amorphem Siliciumdioxid führen zu steigenden Biegefestigkeiten. Dabei ist bei den Biegefestigkeiten, gemessen nach Lagerung im Klimaschrank, zunächst ein starker Anstieg der Biegefestigkeiten zu beobachten, der sich mit zunehmender Menge an zugesetztem amorphem Siliciumdioxid abflacht.

### b) Einfluss des Verhältnisses SiO₂ : M₂O des Alkaliwasserglases

In den Beispielen 1.4, 1.8 und 1.9 wurden jeweils gleiche Mengen an Formgrundstoff, Wasserglas und amorphem Siliciumdioxid (im Lichtbogen hergestellt) verarbeitet, wobei jedoch das Verhältnis SiO₂ : M₂O des Alkaliwasserglases verändert wurde. In den Vergleichsbeispielen 1.1, 1.2 und 1.3 wurden jeweils gleiche Mengen an Formgrundstoff sowie Wasserglas verarbeitet, wobei jedoch ebenfalls das Verhältnis SiO₂ : M₂O des Alkaliwasserglases variiert wurde. Wie die in Tabelle 2 aufgeführten Biegefestigkeiten zeigen, ist das amorphe Siliciumdioxid, hergestellt im Lichtbogenofen, unabhängig vom Verhältnis SiO₂ : M₂O des Alkaliwasserglases wirksam.

### c) Einfluss der Art des synthetischen amorphen Siliciumdioxids

In den Beispielen 1.4, 1.10 und 1.11 wurden jeweils gleiche Mengen an Formgrundstoff, Wasserglas und amorphem Siliciumdioxid verarbeitet, wobei jedoch die Art des synthetischen amorphen Siliciumdioxids variiert wurde. Die in Tabelle 2 aufgeführten Biegefestigkeiten zeigen, dass gefällte und pyrogene, durch Flammhydrolyse hergestellte Kieselsäuren ebenso wirksam sind, wie im Lichtbogenofen hergestelltes amorphes Siliciumdioxid.

### Beispiel 2

### Einfluss des Verhältnisses Alkaliwasserglas : amorphes Siliciumdioxid auf die Festigkeiten von Formkörpern bei konstanter Gesamtbindermenge mit Quarzsand als Formgrundstoff.

### 1. Herstellung und Prüfung der Formstoffmischung

Die Herstellung der Formstoffmischungen und ihre Prüfung erfolgte analog Bsp. 1. Die Zusammensetzungen der für die Herstellung der Prüfriegel verwendeten Formstoffmischungen sind in Tabelle 3 aufgeführt. Die bei den Tests zur Biegefestigkeit gefundenen Werte sind in Tabelle 4 zusammengefasst.

**Tabelle 3**

| Zusammensetzung der Formstoffmischungen | | | | |
|---|---|---|---|---|
| | Quarzsand H 32 | Alkaliwasserglas ^{b)} | amorphes Siliciumdioxid ^{c)} | |
| 2.1 ^{a)} | 100 GT | 2,5 GT | - | Vergleich, nicht erfindungsgemäß |
| 2.2 | 100 GT | 2,3 GT | 0,2 GT | erfindungsgemäß |
| 2.3 | 100 GT | 1,9 GT | 0,6 GT | erfindungsgemäß |
| 2.4 | 100 GT | 1,5 GT | 1,0 GT | erfindungsgemäß |

| | | | | |
|---|---|---|---|---|
| ^{a)} entspricht Versuch 1.1 ^{b)} Alkaliwasserglas mit Modul SiO₂: M₂O von ca. 2,3 ^{c)} Elkem Microsilica 971 | | | | |

**Tabelle 4**

| Biegefestigkeiten | | | | |
|---|---|---|---|---|
| | Heißfestigkeiten [N/cm²] | Kaltfestigkeiten [N/cm²] | Nach Lagerung im Klimaschrank [N/cm²] | |
| 2.1 | 80 | 490 | 30 | Vergleich, nicht erfindungsgemäß |
| 2.2 | 90 | 505 | 220 | erfindungsgemäß |
| 2.3 | 160 | 505 | 390 | erfindungsgemäß |
| 2.4 | 185 | 470 | 380 | erfindungsgemäß |

### 2. Ergebnis

Durch Variation des Verhältnisses Wasserglas : amorphes Siliciumdioxid unter Beibehaltung der Gesamtmenge an Wasserglas und amorphem Siliciumdioxid können die Heißfestigkeiten und die Resistenz gegen hohe Luftfeuchtigkeit verbessert werden, ohne gleichzeitig die Kaltfestigkeiten anzuheben.

### Beispiel 3

### Einfluss von Silanen auf die Festigkeiten der Formkörper

### 1. Herstellung und Prüfung der Formstoffmischungen

Die Herstellung der Formstoffmischungen und ihre Prüfung erfolgte analog Bsp.1. Die Zusammensetzung der für die Herstellung der Prüfriegel verwendeten Formstoffmischungen sind in Tabelle 5 aufgeführt. Die bei den Tests zur Biegefestigkeit gefundenen Werte sind in Tab. 6 zusammengefasst.

**Tabelle 5**

| Zusammensetzung der Formstoffmischungen | | | | | |
|---|---|---|---|---|---|
| | Quarzsand H 32 | Alkaliwasserglas^{c)} | amorphes Siliciumdioxid^{d)} | Silan | |
| 3.1^{a)} | 100 GT | 2,5 GT | --- | --- | Vergleich, nicht erfindungsgemäß |
| 3.2^{b)} | 100 GT | 2,5 GT | 0,2 GT | --- | erfindungsgemäß |
| 3.3 | 100 GT | 2,5 GT | 0,2 GT | 0,02 GT^{e)} | erfindungsgemäß |
| 3.4 | 100 GT | 2,5 GT | 0,2 GT | 0,08 GT^{e)} | erfindungsgemäß |
| 3.5 | 100 GT | 2,5 GT | 0,2 GT | 0,02 GT^{f)} | erfindungs gemäß |

| | | | | | |
|---|---|---|---|---|---|
| ^{a)} entspricht Versuch 1.1 ^{b)} entspricht Versuch 1.4 ^{c)} Alkaliwasserglas mit Modul SiO₂ : M₂O von ca. 2,3 ^{d)} Elkem Microsilica 971 ^{e)} Dynasilan Glymo (Degussa AG), vor dem Versuch mit dem amorphen Siliciumdioxid vermischt ^{f)} Dynasilan Ameo T (Degussa AG), vor dem Versuch mit dem amorphen Siliciumdioxid vermischt | | | | | |

**Tabelle 6**

| Biegefestigkeiten | | | | |
|---|---|---|---|---|
| | Heißfestigkeiten | Kaltfestigkeiten | Nach Lagerung im Klimaschrank | |
| | [N/cm²] | [N/cm²] | [N/cm²] | |
| 3.1 | 80 | 490 | 30 | Vergleich, nicht erfindungsgemäß |
| 3.2 | 105 | 570 | 250 | erfindungsgemäß |
| 3.3 | 120 | 620 | 300 | erfindungsgemäß |
| 3.4 | 140 | 670 | 400 | erfindungsgemäß |
| 3.5 | 125 | 650 | 380 | erfindungsgemäß |

### 2. Ergebnis

Die Beispiele 3.3-3.5 zeigen, dass sich die Zugabe von Silan positiv auf die Festigkeiten auswirkt, vor allem hinsichtlich der Beständigkeit gegen hohe Luftfeuchtigkeit.

### Beispiel 4

### Einfluss des amorphen Siliciumdioxids auf die Festigkeiten von Formkörpern mit künstlichen Formgrundstoffen

### 1. Herstellung und Prüfung der Formstoffmischung

Die Herstellung der Formstoffmischungen und ihre Prüfung erfolgte analog Bsp. 1. Die Zusammensetzungen der für die Herstellung der Prüfriegel verwendeten Formstoffmischungen sind in Tabelle 7 aufgeführt. Die bei den Tests zur Biegefestigkeit gefundenen Werte sind in Tabelle 8 zusammengefasst.

**Tabelle 7**

| Zusammensetzung der Formstoffmischungen | | | | |
|---|---|---|---|---|
| | Formgrundstoff | Alkaliwasserglas^{d)} | amorphes Siliciumdioxi-d^{e)} | |
| 4.1 | Aluminiumsilikatmikrohohlkugeln^{a)} 100 GT | 14 GT | - | Vergleich, nicht erfindungsgemäß |
| 4.2 | Aluminiumsilikatmikrohohlkugeln^{a)} 100 GT | 14 GT | 1,5 GT | erfindungsgemäß |
| 4.3 | Aluminiumsilikatmikrohohlkugeln^{a)} 100 GT | 14 GT | 3,0 GT | erfindungsgemäß |
| 4.4 | Keramikkugeln^{b)} 100 GT | 2,5 GT | - | Vergleich, nicht erfindungsgemäß |
| 4.5 | Keramikkugeln^{b)} 100 GT | 2,5 GT | 0,2 GT | erfindungsgemäß |
| 4.6 | Glasperlen^{c)} 100 GT | 2,5 GT | - | Vergleich, nicht erfindungsgemäß |
| 4.7 | Glasperlen^{c)} 100 GT | 2,5 GT | 0,2 GT | erfindungsgemäß |

| | | | | |
|---|---|---|---|---|
| ^{a)} Omegaspheres WSG der Firma Omega Minerals Germany GmbH ^{b)} Carbo Accucast LD 50 der Firma Carbo Ceramics Inc. ^{c)} Glasperlen 100-200 µm der Firma Reidt GmbH & Co.KG ^{d)} Alkaliwasserglas mit Modul SiO₂ : M₂O von ca. 2,3 ^{e)} Elkem Microsilica 971 | | | | |

**Tabelle 8**

| Biegefestigkeiten | | | | |
|---|---|---|---|---|
| | Heißfestigkeiten [N/cm²] | Kaltfestigkeiten [N/cm²] | Nach Lagerung im Klimaschrank [N/cm²] | |
| 4.1 | 120 | 230 | zerfallen | Vergleich, nicht erfindungsgemäß |
| 4.2 | 160 | 290 | 130 | erfindungsgemäß |
| 4.3 | 200 | 340 | 180 | erfindungsgemäß |
| 4.4 | 70 | 370 | 20 | Vergleich, nicht erfindungsgemäß |
| 4.5 | 100 | 470 | 100 | erfindungsgemäß |
| 4.6 | 170 | 650 | 30 | Vergleich, nicht erfindungsgemäß |
| 4.7 | 260 | 770 | 100 | erfindungsgemäß |

### 2. Ergebnis

Man erkennt, dass die positive Wirkung des amorphen Siliciumdioxids nicht auf Quarzsand als Formgrundstoff beschränkt ist, sondern dass es auch bei anderen Formgrundstoffen festigkeitssteigernd wirkt, z.B. bei Microspheres, Keramikkugeln und Glasperlen.

### Beispiel 5

### Einfluss des amorphen Siliciumdioxids auf die Festigkeiten von Formkörpern mit exothermer Masse.

Als exotherme Masse wurde folgende Zusammensetzung verwendet:

| | |
|---|---|
| Aluminium (0,063 - 0,5 mm Körnung) | 25 % |
| Kaliumnitrat | 22 % |
| Mikrohohlkugeln (Omegaspheres® WSG der Firma Omega Minerals Germany GmbH) | 44 % |
| Feuerfestzuschlag (Schamotte) | 9 % |

### 1. Herstellung und Prüfung der Formstoff-Bindemittel-Gemische

Die Herstellung der Formstoff-Bindemittelgemische und ihre Prüfung erfolgte analog Bsp. 1. Die Zusammensetzungen der für die Herstellung der Prüfriegel verwendeten Formstoffmischungen sind in Tabelle 9 aufgeführt. Die bei den Tests zur Biegefestigkeit gefundenen Werte sind in Tabelle 10 zusammengefasst.

**Tabelle 9**

| | Exotherme Masse | Alkaliwasserglas^{a)} | amorphes Siliciumdioxid^{b)} | |
|---|---|---|---|---|
| 5.1 | 100 GT | 14 GT | - | Vergleich, nicht erfindungsgemäß |
| 5.2 | 100 GT | 14 GT | 1,5 GT | erfindungsgemäß |
| 5.3 | 100 GT | 14 GT | 3,0 GT | erfindungsgemäß |

| | | | | |
|---|---|---|---|---|
| ^{a)} Alkaliwasserglas mit Modul SiO₂ : M₂O von ca. 2,3 ^{b)} Elkem Microsilica 971 | | | | |

**Tabelle 10**

| Biegefestigkeiten | | | | |
|---|---|---|---|---|
| | Heißfestigkeiten [N/cm²] | Kaltfestigkeiten [N/cm²] | Nach Lagerung im Klimaschrank [N/cm²] | |
| 5.1 | 50 | 180 | zerfallen | Vergleich, nicht erfindungsgemäß |
| 5.2 | 70 | 225 | 70 | erfindungsgemäß |
| 5.3 | 95 | 280 | 110 | erfindungsgemäß |

### 2. Ergebnis

Das amorphe Siliciumdioxid wirkt auch bei exothermen Massen als Formgrundstoff festigkeitssteigernd.

### Beispiel 6

### Verbesserung der Fließfähigkeit der Formstoffmischung

### 1. Herstellung und Prüfung der Formstoffmischung

Die in Tabelle 11 aufgeführten Komponenten wurden in einem Laborflügelmischer (Firma Vogel & Schemmann AG, Hagen, DE) gemischt. Dazu wurde zunächst der Quarzsand vorgelegt und unter Rühren das Wasserglas zugegeben. Nachdem die Mischung für eine Minute gerührt worden war, wurde das amorphe Siliciumdioxid unter weiterem Rühren zugegeben. Die Mischung wurde anschließend noch für eine weitere Minute gerührt. Schließlich wurde bei den Beispielen 6.2 bis 6.4 noch Grafit zugegeben und die Mischung abschließend für eine weitere Minute gerührt.

Die Fließfähigkeit der Formstoffmischungen wurde mit Hilfe des Füllungsgrades des in Fig. 1 dargestellten Formwerkzeugs 1 ermittelt. Das Formwerkzeug 1 besteht aus zwei Hälften, welche miteinander verbunden werden können, sodass sich ein Hohlraum 2 ausbildet. Der Hohlraum 2 umfasst drei Kammern 2a, 2b und 2c mit kreisförmigem Querschnitt, die einen Durchmesser von 100 mm und eine Höhe von 30 mm aufweisen. Die Kammern 2a, 2b und 2c sind jeweils durch kreisförmige Öffnungen 3a, 3b verbunden, die einen Durchmesser von 15 mm aufweisen. Die kreisförmigen Öffnungen sind in Zwischenwänden 4a, 4b eingebracht, welche eine Stärke von 8 mm aufweisen. Die Öffnungen 3a, 3b sind jeweils 37,5 mm zur Mittelachse 6 versetzt in maximalem Abstand zueinander angeordnet. In die Kammer 2a führt ferner entlang der Mittelachse 6 ein Zugang 5, durch welche die Formstoffmischung eingefüllt werden kann. Der Zugang 5 weist einen kreisförmigen Querschnitt mit einem Durchmesser von 15 mm auf. In der Kammer 2c ist ferner eine Entlüftungsöffnung 7 vorgesehen, welche einen kreisförmigen Querschnitt mit einem Durchmesser von 9 mm aufweist und die mit einer so genannten Schlitzdüse versehen ist. Das Formwerkzeug 1 wird zum Befüllen in eine Kernschießmaschine eingesetzt.

Im Einzelnen wurde wie folgt vorgegangen:
- Mischen der in Tabelle 11 aufgeführten Komponenten;
- Überführung der Mischungen in den Vorratsbunker einer H 1-Cold-Box-Kernschießmaschine der Firma Röperwerke - Gießereimaschinen GmbH, Viersen, DE;
- Einbringen der Mischungen in das nicht erwärmte Formwerkzeug 1 mittels Druckluft (5 bar);
- Aushärtung der Mischungen durch Einleiten von CO₂;
- Entnahme der gehärteten Formkörper aus dem Werkzeug und Registrierung ihres Gewichts.

Die ermittelten Gewichte der Formkörper sind in Tabelle 12 zusammengefasst.

**Tabelle 11**

| Zusammensetzung der Formstoffmischungen | | | | | |
|---|---|---|---|---|---|
| | Quarzsand H 32 | Alkaliwasserglas ^{a)} | amorphes Siliciumdioxid ^{b)} | Grafit | |
| 6.1 | 100 GT | 2,5 GT | 0,2 GT | - | Vergleich, nicht erfindungsgemäß |
| 6.2 | 100 GT | 2,5 GT | 0,2 GT | 0,2 GT | erfindungsgemäß |
| 6.3 | 100 GT | 2,5 GT | 0,2 GT | 0,2 GT | erfindungsgemäß |
| 6.4 | 100 GT | 2,5 GT | 0,2 GT | 1,0 GT | erfindungsgemäß |

| | | | | | |
|---|---|---|---|---|---|
| ^{a)} Alkaliwasserglas mit Modul SiO₂ : M₂O von ca. 2,3 ^{b)} Elkem Microsilica 971 | | | | | |

**Tabelle 12**

| Gewicht der Formkörper | | |
|---|---|---|
| | Gewicht [g] | |
| 6.1 | 512 | Vergleich, nicht erfindungsgemäß |
| 6.2 | 534 | erfindungsgemäß |
| 6.3 | 564 | erfindungsgemäß |
| 6.4 | 588 | erfindungsgemäß |

### 2. Ergebnis

Durch die Zugabe von Grafit verbessert sich die Fließfähigkeit der Formstoffmischungen, d.h. das Werkzeug wird besser gefüllt.

### Beispiel 7

### Gießversuche

### 1. Herstellung und Prüfung der Formstoffmischung

Zur Durchführung der Gießversuche wurden jeweils vier der in den Beispielen 1 bis 6 hergestellten Georg-Fischer-Prüfriegel 8 jeweils um 90° versetzt in das Unterteil 9 der in Fig. 2 wiedergegebenen Probenform eingeklebt. Anschließend wurde das trichterförmige Oberteil 10 der Probenform auf das Unterteil 9 geklebt. Unterteil 9 und Oberteil 10 der Probenform wurden nach einem konventionellen Polyurethan-Cold-Box-Verfahren hergestellt. Danach wurde die Probenform mit flüssigem Aluminium (740°C) gefüllt. Nach dem Erkalten des Metalls wurde die äußere Probenform entfernt und die Probeabgüsse in den Abschnitten der vier Prüfkörper hinsichtlich ihrer Oberflächengüte (Sandanhäftungen, Glätte) begutachtet. Die Bewertung erfolgte mit den Noten 1 (sehr gut) bis 10 (sehr schlecht). Die Ergebnisse sind in Tabelle 13 zusammengefasst.

**Tabelle 13**

| Zusammensetzung der Formstoffgemische und Gussergebnis | | | |
|---|---|---|---|
| | Zusammensetzung siehe Bsp. | Oberflächengüte | |
| 7.1 | 1.1 (Tab. 1) | 5 | Vergleich, nicht erfindungsgemäß |
| 7.2 | 1.4 (Tab. 1) | 5 | erfindungsgemäß |
| 7.3 | 4.1 (Tab. 7) | 2 | nicht erfindungsgemäß |
| 7.4 | 4.2 (Tab. 7) | 2 | erfindungsgemäß |
| 7.5 | 4.4 (Tab. 7) | 4 | nicht erfindungsgemäß |
| 7.6 | 4.5 (Tab. 7) | 4 | erfindungsgemäß |
| 7.7 | 4.6 (Tab. 7) | 1 | nicht erfindungsgemäß |
| 7.8 | 4.7 (Tab. 7) | 1 | erfindungsgemäß |

### 2. Ergebnis

Die Ergebnisse aus Tabelle 13 zeigen, dass die Verwendung von künstlichen Formgrundstoffen wie z.B. Aluminiumsilikatmikrohohlkugeln, Keramikkugeln oder Glasperlen die Oberflächengüte der Gussstücke z.T. erheblich verbessert.

### Beispiel 8

### Auswirkung organischer Additive auf das Gussergebnis

### 1. Herstellung und Prüfung der Formstoffmischungen

Die Zusammensetzung der untersuchten Formstoffmischungen ist in Tabelle 14 aufgelistet.

Die Gießversuche und ihre Auswertung erfolgte analog Bsp.7. Das Ergebnis der Gießversuche kann ebenfalls der Tabelle 14 entnommen werden.

**Tabelle 14**

| Zusammensetzung der Formstoffmischungen und Gussergebnis | | | | | |
|---|---|---|---|---|---|
| | Quarzsand H 32 | Alkaliwasserglas^{b)} | amorphes Siliciumdioxid ^{c)} | organisches Additiv | Gussergebnis |
| 8.1^{a)} | 100 GT | 2,5 GT | 0,2 GT | --- | 5 |
| 8.2 | 100 GT | 2,5 GT | 0,2 GT | 0,2 GT ^{d)} | 3 |
| 8.3 | 100 GT | 2,5 GT | 0,2 GT | 0,2 GT ^{e)} | 1 |
| 8.4 | 100 GT | 2,5 GT | 0,2 GT | 0,2 GT ^{f)} | 3 |
| 8.5 | 100 GT | 2,5 GT | 0,2 GT | 0,2 GT ^{g)} | 2 |
| 8.6 | 100 GT | 2,5 GT | 0,2 GT | 1,0 GT ^{h)} | 2 |
| 8.7 | 100 GT | 2,5 GT | 0,2 GT | 1,0 GT ⁱ⁾ | 2 |
| 8.8 | 100 GT | 2,5 GT | 0,2 GT | 0,2 GT ^{j)} | 1 |
| 8.9 | 100 GT | 2,5 GT | 0,2 GT | 0,2 GT ^{k)} | 3 |
| 8.10 | 100 GT | 2,5 GT | 0,2 GT | 0,2 GT ^{l)} | 1 |
| 8.11 | 100 GT | 2,5 GT | 0,2 GT | 0,2 G T^{m)} | 1 |

| | | | | | |
|---|---|---|---|---|---|
| ^{a)} entspricht Versuch 1.4 ^{b)} Alkaliwasserglas mit Modul SiO₂ : M₂O von ca. 2,3 ^{c)} Elkem Microsilica 971 ^{d)} Novolak Bakelite 0235 DP (Bakelite AG) ^{e)} Polyethylenglykol PEG 6000 (BASF AG) ^{f)} Polyol PX (Perstorp AB) ^{g)} PE-Faser Stewathix 500 (Schwarzwälder Textilwerke GmbH) ^{h)} Vinylacetat-Ethylen-Copolymer Vinnex C 50 (Wacker Chemie GmbH) ⁱ⁾ Polyamid 12 Vestosint 1111 (Degussa AG) ^{j)} Balsamharz WW (Bassermann & Co) ^{k)} Zinkglukonat (Merck KGaA) ^{l)} Zinkoleat (Peter Greven Fettchemie GmbH & Co. KG) ^{m)} Aluminiumstearat (Peter Greven Fettchemie GmbH & Co. KG) | | | | | |

### 2. Ergebnis

Tabelle 14 zeigt, dass der Zusatz von organischen Additiven die Gussoberfläche verbessert.

## Patentansprüche

1. Verfahren zur Herstellung von Gießformen für die Metallverarbeitung umfassend die Schritte:
• Bereitstellen einer Formstoffmischung mindestens umfassend einen feuerfesten Formgrundstoff; ein auf Wasserglas basierendes Bindemittel und einen Anteil eines teilchenförmigen Metalloxids, wobei das teilchenförmige Metalloxid synthetisch hergestelltes amorphes Siliciumdioxid ist,
• Formen der Formstoffmischung;
• Aushärten der Formstoffmischung, indem die Formstoffmischung zumindest durch das Einblasen von erhitzter Luft erwärmt wird,
wobei eine ausgehärtete Gießform erhalten wird.

2. Verfahren nach Anspruch 1, wobei die Formstoffmischung auf eine Temperatur im Bereich von 100 bis 300°C erwärmt wird.

3. Verfahren nach Anspruch 1 oder 2, wobei die Temperatur der eingeblasenen Luft 100°C bis 180°C und bevorzugt 120°C bis 150°C beträgt.

4. Verfahren nach zumindest einem der vorhergehenden Ansprüche wobei die Strömungsgeschwindigkeit der erhitzten Luft so eingestellt wird, dass eine Aushärtung der Gießform in einem Zeitraum von weniger als 5 Minuten erfolgt, vorzugsweise weniger als 2 Minuten.

5. Verfahren nach zumindest einem der vorhergehenden Ansprüche, wobei die Gießform eine Form, ein Kern oder ein Speiser ist, insbesondere ein Kern.

6. Verfahren nach zumindest einem der vorhergehenden Ansprüche, **dadurch gekennzeichnet, dass** das teilchenförmige Metalloxid ausgewählt ist aus der Gruppe von Fällungskieselsäure und pyrogener Kieselsäure.

7. Verfahren nach zumindest einem der vorhergehenden Ansprüche, wobei das Wasserglas ein Modul SiO₂/M₂O im Bereich von 1,6 bis 4,0, insbesondere 2,0 bis 3,5 aufweist und M Natriumionen und/oder Kaliumionen bedeutet.

8. Verfahren nach zumindest einem der vorhergehenden Ansprüche, wobei das Wasserglas einen Feststoffanteil an SiO₂ und M₂O im Bereich von 30 bis 60 Gew.-% aufweist.

9. Verfahren nach zumindest einem der vorhergehenden Ansprüche, wobei das Bindemittel in einem Anteil von weniger als 20 Gew.-% in der Formstoffmischung enthalten ist.

10. Verfahren nach zumindest einem der vorhergehenden Ansprüche, wobei das teilchenförmige Metalloxid in einem Anteil von 2 bis 60 Gew.-% bezogen auf das Bindemittel enthalten ist.

11. Verfahren nach zumindest einem der vorhergehenden Ansprüche, wobei der Formgrundstoff zumindest einen Anteil von Mikrohohlkugeln enthält und die Mikrohohlkugeln insbesondere Aluminiumsilikatmikrohohlkugeln und/oder Glasmikrohohlkugeln sind.

12. Verfahren nach zumindest einem der vorhergehenden Ansprüche, wobei der Formgrundstoff zumindest einen Anteil an Glasgranulat, Glasperlen und/oder kugelförmigen keramischen Formkörpern enthält.

13. Verfahren nach zumindest einem der vorhergehenden Ansprüche, wobei der Formgrundstoff zumindest einen Anteil an Mullit, Chromerzsand und/oder Olivin enthält.

14. Verfahren nach zumindest einem der vorhergehenden Ansprüche, wobei der Formstoffmischung ein oxidierbares Metall und ein Oxidationsmittel zugesetzt ist.

15. Verfahren nach zumindest einem der vorhergehenden Ansprüche, wobei die Formstoffmischung einen Anteil eines plättchenförmigen Schmiermittels enthält und das plättchenförmige Schmiermittel insbesondere ausgewählt ist aus Graphit und Molybdänsulfid.

16. Verfahren nach zumindest einem der vorhergehenden Ansprüche, wobei die Formstoffmischung einen Anteil zumindest eines bei Raumtemperatur festen organischen Additivs enthält.

17. Verfahren nach zumindest einem der vorhergehenden Ansprüche, wobei die Formstoffmischung zumindest ein Silan enthält.

18. Verfahren nach zumindest einem der vorhergehenden Ansprüche, wobei die Teilchengröße der teilchenförmigen Metalloxide weniger als 300 µm, vorzugsweise weniger als 200 µm und insbesondere weniger als 100 µm, beträgt.

19. Verfahren nach zumindest einem der vorhergehenden Ansprüche, wobei die Formstoffmischung mittels einer Kernschießmaschine mit Hilfe von Druckluft in das Formwerkzeug geschossen wird, durch Wärmezufuhr ausgehärtet wird, und das Erwärmen im Formwerkzeug erfolgen.

20. Gießform, erhalten nach einem Verfahren gemäß einem der Ansprüche 1 bis 19.

21. Verwendung der Gießform nach Anspruch 20 für den Metallguss, insbesondere Leichtmetallguss.

## Claims

1. A process for producing casting moulds for metal processing comprising the steps of:
• providing a moulding material mixture comprising at least a refractory mould raw material; a binder based on water glass; and a proportion of a particulate metal oxide, wherein the particulate metal oxide is synthetically produced amorphous silicon dioxide,
• moulding the moulding material mixture;
• curing the moulding material mixture by heating the moulding material mixture at least by injecting heated air, thereby obtaining a cured casting mould.

2. The process according to claim 1, wherein the moulding material mixture is heated to a temperature in the range of 100 to 300°C.

3. The process according to claim 1 or 2, wherein the temperature of the injected air is 100°C to 180°C and preferably 120°C to 150°C.

4. The process according to at least one of the preceding claims, wherein the flow rate of the heated air is adjusted such that mould curing is achieved within less than 5 minutes, preferably less than 2 minutes.

5. The process according to at least one of the preceding claims, wherein the casting mould is a mould, a core or a feeder, in particular a core.

6. The process according to at least one of the preceding claims, **characterized in that** the particulate metal oxide is selected from the group consisting of precipitated silica and pyrogenic silica.

7. The process according to at least one of the preceding claims, wherein the water glass has a modulus SiO₂/M₂O in the range of 1.6 to 4.0, in particular 2.0 to 3.5, and M represents sodium ions and/or potassium ions.

8. The process according to at least one of the preceding claims, wherein the water glass has a solid content of SiO₂ and M₂O in the range of 30 to 60 % by weight.

9. The process according to at least one of the preceding claims, wherein the binder is contained in a proportion of less than 20 % by weight in the moulding material mixture.

10. The process according to at least one of the preceding claims, wherein the particulate metal oxide is contained in a proportion of 2 to 60% by weight based on the binder.

11. The process according to at least one of the preceding claims, wherein the mould raw material contains at least a proportion of hollow microspheres and the hollow microspheres particularly are hollow aluminum silicate microspheres and/or hollow glass microspheres.

12. The process according to at least one of the preceding claims, wherein the mould raw material contains at least a proportion of glass granules, glass beads and/or spherical ceramic bodies.

13. The process according to at least one of the preceding claims, wherein the mould raw material contains at least a proportion of mullite, chromium ore sand and/or olivine.

14. The process according to at least one of the preceding claims, wherein an oxidizable metal and an oxidant are added to the moulding material mixture.

15. The process according to at least one of the preceding claims, wherein the moulding material mixture contains a proportion of a platelet-shaped lubricant and the platelet-shaped lubricant in particular is selected from among graphite and molybdenum sulphide.

16. The process according to at least one of the preceding claims, wherein the moulding material mixture contains a proportion of at least one organic additive, which is solid at room temperature.

17. The process according to at least one of the preceding claims, wherein the moulding material mixture contains at least one silane.

18. The process according to at least one of the preceding claims, wherein the particle size of the particulate metal oxides is less than 300 µm preferably less than 200 µm and in particular less than 100 µm.

19. The process according to at least one of the preceding claims, wherein the moulding material mixture is shot into the moulding tool by means of a core shooting machine using compressed air, and is cured by supplying heat, wherein heating is done in the moulding tool.

20. A casting mould obtained by a process according to any one of the claims 1 to 19.

21. Use of the casting mould according to claim 20 for metal casting, in particular light metal casting.

## Revendications

1. Procédé de production de moules pour le travail des métaux, comprenant les étapes consistant à :
- préparer un mélange de matières de moulage, comprenant au moins une matière de base de moulage résistant au feu ; un liant à base de verre soluble et une proportion d'un oxyde de métal particulaire, l'oxyde de métal particulaire étant un dioxyde de silicium amorphe préparé par synthèse ;
- mettre en forme le mélange de matières de moulage,
- durcir le mélange de matières de moulage, en chauffant le mélange de matières de moulage au moins par l'insufflation d'air chauffé, un moule durci étant ainsi obtenu.

2. Procédé selon la revendication 1, dans lequel le mélange de matières de moulage est porté à une température située dans la plage de 100 à 300°C.

3. Procédé selon la revendication 1 ou 2, dans lequel la température de l'air insufflé est située dans la plage de 100°C jusqu'à 180°C et de préférence 120°C à 150°C.

4. Procédé selon au moins l'une des revendications précédentes, dans lequel la vitesse de circulation de l'air chauffé est réglée de sorte qu'un durcissement du moule s'effectue en une durée inférieure à 5 minutes, de préférence inférieure à 2 minutes.

5. Procédé selon au moins l'une des revendications précédentes, dans lequel le moule est une forme, un noyau ou une masselotte.

6. Procédé selon au moins l'une des revendications précédentes, **caractérisé en ce que** l'oxyde de métal particulaire est choisi dans le groupe constitué par la silice précipitée et la silice pyrogénée.

7. Procédé selon au moins l'une des revendications précédentes, dans lequel le verre soluble présente un module SiO₂/M₂O situé dans la plage allant de 1,6 à 4,0, en particulier de 2,0 à 3,5, où M représente des ions sodium et/ou des ions potassium.

8. Procédé selon au moins l'une des revendications précédentes, dans lequel le verre soluble présente une proportion de SiO₂ et de M₂O solides dans la plage de 30 à 60 % en poids.

9. Procédé selon au moins l'une des revendications précédentes, dans lequel le liant est présent en une proportion inférieure à 20 % en poids dans le mélange de matières de moulage.

10. Procédé selon au moins l'une des revendications précédentes, dans lequel l'oxyde de métal particulaire est présent en une proportion de 2 à 60 % en poids par rapport au liant.

11. Procédé selon au moins l'une des revendications précédentes, dans lequel la matière de base de moulage comprend au moins une proportion de microsphères creuses et les microsphères creuses sont des microsphères creuses de silicate d'aluminium et/ou des microsphères creuses de verre.

12. Procédé selon au moins l'une des revendications précédentes, dans lequel la matière de base de moulage comprend au moins une proportion de granulés de verre, de perles de verre et/ou de corps moulés céramiques sphériques.

13. Procédé selon au moins l'une des revendications précédentes, dans lequel la matière de base de moulage comprend au moins une proportion de mullite, de sable de chromite et/ou d'olivine.

14. Procédé selon au moins l'une des revendications précédentes, dans lequel le mélange de matières de moulage est additionné d'un métal oxydable ou d'un agent oxydant.

15. Procédé selon au moins l'une des revendications précédentes, dans lequel le mélange de matières de moulage comprend une proportion d'un agent lubrifiant lamellaire et l'agent lubrifiant lamellaire est notamment choisi parmi le graphite et le sulfure de molybdène.

16. Procédé selon au moins l'une des revendications précédentes, dans lequel le mélange de matières de moulage comprend une proportion d'au moins un additif organique solide à température ambiante.

17. Procédé selon au moins l'une des revendications précédentes, dans lequel le mélange de matières de moulage comprend au moins un silane.

18. Procédé selon au moins l'une des revendications précédentes, dans lequel la taille de particules des oxydes de métal particulaires est inférieure à 300 µm, de préférence inférieure à 200 µm et notamment inférieure à 100 µm.

19. Procédé selon au moins l'une des revendications précédentes, dans lequel le mélange de matières de moulage est coulé au moyen d'une machine à tirer les noyaux à l'aide d'air comprimé dans l'outil de moulage, est durci par apport de chaleur, et le chauffage s'effectue dans l'outil de moulage.

20. Moule obtenu selon un procédé selon l'une des revendications 1 à 19.

21. Utilisation du moule selon la revendication 20 pour la coulée de métal, en particulier la coulée de métaux légers.
